# EUROPÄISCHE PATENTSCHRIFT

(11) **EP 1 647 606 B1**
(45) Veröffentlichungstag und Bekanntmachung des Hinweises auf die Patenterteilung: **16.04.2008**
(21) Anmeldenummer: 05450151.5
(22) Anmeldetag: 09.09.2005
(51) Int. Cl.: C22C 19/05, C22F 1/10

(54) **Hochharte Nickelbasislegierung für verschleissfeste Hochtemperaturwerkzeuge**
High hardness and wear resistant nickel based alloy for use as high temperature tooling
Alliage de nickel résistant à l'usure et a dureté élevée, et son utilisation comme un outil à haute température

(30) Priorität: 13.10.2004 AT 17132004
(43) Veröffentlichungstag der Anmeldung: 19.04.2006
(73) Patentinhaber: BÖHLER Edelstahl GmbH, A-8605 Kapfenberg (AT)
(72) Erfinder: Caliskanoglu, Devrim, 8600 Bruck/ Mur (AT); Ebner, Reinholf, 8793 Trofaiach (AT); Jönzen, Matthias, 8700 Leoben (AT)
(74) Vertreter: Wildhack, Helmut

(56) Entgegenhaltungen:
- US-A- 4 727 740
- US-B1- 6 200 688
- US-B1- 6 238 620
- PATENT ABSTRACTS OF JAPAN Bd. 007, Nr. 122 (C-168), 26. Mai 1983 (1983-05-26) & JP 58 042743 A (MITSUBISHI KINZOKU KK), 12. März 1983 (1983-03-12)

## Beschreibung

Die Erfindung betrifft eine Nickelbasislegierung.

Weiter betrifft die Erfindung ein Verfahren zur Herstellung eines Gegenstandes aus einer Nickelbasislegierung.

Schließlich umfasst die Erfindung ein Werkzeug bestehend aus einer Nickelbasislegierung und ein Vormaterial zur Herstellung von Werkzeugen.

Werkzeuge für die spanabhebende oder spanlose Formgebung metallischer Materialien, beispielsweise Schneidwerkzeuge oder Umformwerkzeuge, sind beim Gebrauch vielfältigen Beanspruchungen ausgesetzt. Diese Beanspruchungen sind oftmals mechanisch bedingt, beispielsweise durch Kontakt des Werkzeuges mit einem metallischen Material, was zu Verschleiß des Werkzeuges führt. Daneben treten im Falle hoher Einsatztemperaturen, welche oftmals gegeben sind, auch thermisch bedingte Belastungen auf, so dass bei einem Einsatz des Werkzeuges in Summe mechanisch, thermisch und thermomechanisch bedingte Belastungen gegeben sind.

Bei der spanlosen wie auch der spanabhebenden Formgebung metallischer Werkstoffe geht ein Trend dahin, bei möglichst hohen Einsatztemperaturen zu arbeiten. Da Metalle mit zunehmender Temperatur weicher werden, ist bei höheren Temperaturen eine Umformung wesentlich erleichtert. Auch in Bezug auf eine spanabhebende Formgebung bringen höhere Temperaturen am Werkstück Vorteile, weil eine Spanabnahme erleichtert ist. Gewünscht werden daher Werkzeuge, welche bei möglichst hohen Temperaturen, insbesondere von mehr als 700°C, verschleißfest sind und eine lange Gebrauchsdauer haben.

Bislang werden für Werkzeuge, welche einerseits hohen abrasiven Verschleiß ausgesetzt sind und andererseits bei Temperaturen von mehreren hundert Grad Celsius eingesetzt werden oder sich beim Einsatz auf solche Temperaturen erwärmen, z.B. Umformwerkzeuge oder Schneidwerkzeuge, vornehmlich herkömmliche Schnellarbeitsstähle eingesetzt. Schnellarbeitsstähle weisen auf Grund eines hohen Anteils an in der Stahlmatrix verteilten Carbiden eine hohe Härte auf und sind entsprechend verschleißfest. Schnellarbeitsstähle haben allerdings eine natürliche Einsatzgrenze in etwa bei ihren Anlasstemperaturen (ca. 530 bis 560 °C). Bei höheren Einsatztemperaturen, insbesondere bei Temperaturen von mehr als 600 °C, erweichen Werkzeuge aus Schnellarbeitsstählen und verformen sich plastisch. Überdies können sich eventuelle Oberflächenbeschichtungen ablösen. Für Werkzeuge mit Einsatztemperaturen von mehr als 700 °C sind Schnellarbeitsstähle deswegen wenig geeignet.

Es ist daher ein Bestreben, alternative Werkstoffe zu entwickeln, welche eine Härte und Verschleißfestigkeit ähnlich jener von Schnellarbeitsstählen aufweisen, jedoch bei höheren Temperaturen einsetzbar sind. US 4 727 740 offenbart eine Legierung aus 0.55-2.0 C, 10-28 Cr, 1-30 Fe, 0.01-4.5 Ti, 0.01-4.5 Al, 0.1-10 W, 0.1-10 Mo und Rest Ni, gegebenfalls 0.1-3 Si, 0.1- 3 Mn, 1-8 Co mindestens eine aus der Gruppe 0.005-0.2 N, 0.01-1.5 Nb und Ta und mindestens eine aus der Gruppe 0.001-0.2 B und Zr.

Mit Nickelbasislegierungen sind grundsätzlich geeignete Werkstoffe für Komponenten oder Bauteile mit Einsatztemperaturen von 700 °C oder mehr gegeben. Im Vergleich mit Schnellarbeitsstählen weisen Nickelbasislegierungen per se allerdings deutlich niedrigere Härten auf. Es zwar ist möglich, durch legierungstechnische Maßnahmen die Härte von Nickelbasislegierungen zu steigern. Insbesondere kann durch Legierungsabstimmung und geeignete Wärmebehandlungen eine Ausscheidungshärtung z.B. über eine so genannte γ'-Phase (Ni₃X, worin X = AI, Ti und/oder Nb) erreicht werden. Die dadurch erreichten Härten liegen aber in einem Bereich, der für einige Hochtemperaturapplikationen, beispielsweise für Gasturbinen ausreichend ist, nicht jedoch für Anwendungen, in welchen auch hohe Verschleißfestigkeit gefragt ist.

Andere Möglichkeiten einer Härtesteigerung von Nickelbasislegierungen sind denkbar, beispielsweise über primär aus der Schmelze ausgeschiedene Metallcarbide. Bei diesem Ansatz hat sich allerdings in verfahrenstechnischer Hinsicht insbesondere bei höheren Carbidgehalten gezeigt, dass bei Gussblöcken zu grobe Carbide und infolge einer ungleichmäßigen Erstarrung Entmischungen bzw. Seigerungen auftreten. Werden derartige Gussblöcke zur Herstellung von Werkzeugen eingesetzt, so können die erstellten Werkzeuge entsprechend den örtlichen Gefügeunterschieden bereichsweise völlig verschiedene mechanische Eigenschaften aufweisen. Ein inhomogenes Gefüge und die damit verbundenen Schwachstellen im Werkzeug können in der Folge vor allem auch zu vorzeitigen, unerwarteten Versagen des Werkzeuges führen.

Ausgehend vom vorgenannten Stand der Technik ist es Aufgabe der Erfindung, eine hochfeste Nickelbasislegierung mit hoher Härte anzugeben.
Eine weiteres Ziel besteht darin, ein Verfahren anzugeben, mit welchem ein hochfester, hochtemperaturbeständiger Gegenstand aus einer Nickelbasislegierung mit homogenen Gefüge herstellbar ist.

Ein weiteres Ziel der Erfindung ist es, ein Werkzeug aus einer Nickelbasislegierung, insbesondere Schneidwerkzeug oder thermisch hochbelastetes Werkzeug, anzugeben, welches eine hohe Härte und Verschleißbeständigkeit aufweist.

Ferner ist es ein Ziel der Erfindung ein Vormaterial zur Herstellung von Werkzeugen, aus einer Nickelbasislegierung, insbesondere Schneidwerkzeug oder thermisch hochbelastetes Werkzeug, anzugeben, welches sich durch eine hohe Homogenität des Gefüges auszeichnet.

Die gestellte Aufgabe löst eine Nickelbasislegierung nach Anspruch 1. Vorteilhafte Varianten einer erfindungsgemäßen Nickelbasislegierung sind Gegenstand der Ansprüche 2 bis 15.

Die mit der Erfindung erzielten Vorteile sind insbesondere darin zu sehen, dass eine Nickelbasislegierung geschaffen wurde, welche sich für Werkzeuge mit Einsatztemperaturen von mehr als 700 °C eignet und bei Raumtemperatur eine Härte im Bereich jener herkömmlicher Schnellarbeitsstähle aufweist. Da die Matrix der Nickelbasislegierung aus γ-Phase, also einer Phase mit kubisch flächenzentriertem Gitter besteht, ist eine gute Temperaturbeständigkeit gegeben. Die erzielte hohe Härte ist auf ein duales Härtungskonzept zurückzuführen: Durch einen Anteil von mindestens 10 Volumen-% primärer Metallcarbide, das sind aus der Schmelze ausgeschiedene Metallcarbide, wird eine Grundhärte der Matrix von etwa 200 HV (Vickers Härte) um etwa 250 HV erhöht. Eine Ausscheidungshärtung bzw. die Bildung von γ'-Phasen, beispielsweise Ni₃Al, kann dann in der Folge eine zusätzliche Härteerhöhung von etwa 200 HV erbringen.

Um eine möglichst hohe Härte zu erreichen, ist es bevorzugt, dass der Anteil an Metallcarbiden zumindest 15 Volumen-%, vorzugsweise zumindest 20 Volumen-%, beträgt.

Wiewohl Carbide aller Art einen Beitrag zur Härte leisten können, sind Metallcarbide der Formel M₆C, MC, M₂C und/oder M₂₃C₆ bevorzugt, weil sich diese durch hohe Härte auszeichnen. Dabei ist es insbesondere günstig, wenn zumindest 50 Volumen-% der Metallcarbide in Form von M₆C vorliegen, welche eine günstige gleichmäßige, globulare Morphologie ausbilden. Die Metallcarbide sind im Hinblick auf ein homogenes Gefüge bevorzugt möglichst fein ausgebildet und weisen dann eine durchschnittliche Größe von 0.5 bis 5 µm, insbesondere 1 bis 3 µm, auf.

In einer günstigen Gefügeausbildung beträgt ein Anteil an γ'-Phase zumindest 10 Volumen-%, insbesondere 20 bis 65 Volumen-%. Dies bewirkt zum einen eine hohe Gesamthärte. Zum anderen wird einer Versprödung der Legierung, welche durch hohe Carbidgehalte bedingt sein könnte, effektvoll entgegengewirkt.

Die Wirkungen der einzelnen Elemente in einer erfindungsgemäßen Legierung sowie die Wechselwirkungen zwischen den Elementen sind nachfolgend beschrieben.

### Kohlenstoff (C):

Kohlenstoff ist in einem Gehaltsbereich von 0.5 bis 1.8 Masse-% vorgesehen. Ein Mindestgehalt von 0.5 Masse-% ist erforderlich, um Metallcarbide im Anteil von zumindest 10 Volumen-% auszubilden und somit eine gewünscht hohe Härte zu erreichen. Kohlenstoffgehalte von 1.8 Masse-% und mehr sind nicht zweckmäßig, weil bei dermaßen hohen Kohlenstoffgehalten die Solidustemperatur der Nickelbasislegierung stark abgesenkt ist. Ein optimaler Bereich in Bezug auf hohe Härte und hohe Solidustemperatur ist bei Kohlenstoffgehalten von 0.6 bis 1.2 Masse-% gegeben.

### Mangan (Mn):

Mangan dient dem Abbinden von Schwefel und zur Mischkristallverfestigung und kann in Gehalten bis 3.0 Masse-% in einer erfindungsgemäßen Legierung anwesend sein, ohne nachteilige Auswirkungen auf die Eigenschaften der Legierung auszuüben.

### Chrom (Cr):

In einer Legierung gemäß der Erfindung ist Chrom mit Gehalten von 6.0 bis 25.0 Masse-% vorgesehen. 6.0 Masse-% Chrom sind notwendig, um eine ausreichende Carbidbildung sicherzustellen. Gehalte von mehr als 25.0 Masse-% sind nachteilig, weil sich dann eine hohe Menge an Metallcarbiden der Formel M₂₃C₆ netzwerkartig an den Dendritenkorngrenzen, Subkorngrenzen und Korngrenzen der γ-Phase bzw. Nickelbasis bildet. Im Gehaltsbereich von 10 bis 18 Masse-% Chrom kann bei hohem Anteil von Chromcarbiden und/oder chromhältigen Carbiden eine Bildung netzwerkartiger Carbide auf ein günstiges Maß reduziert wird.

### Molybdän (Mo):

Molybdän ist ein starker Carbidbildner und in einem Ausmaß von zumindest 8.0, bevorzugt zumindest 10.0, Masse-% vorgesehen, um einen hohen Volumenanteil an Carbiden in einer erfindungsgemäßen Legierung zu erzielen und zur Mischkristallhärte beizutragen. Gehalte von mehr als 18 Masse-% Molybdän sind nicht zweckmäßig: Zwar kann der Carbidgehalt weiter gesteigert werden, eine weitere Steigerung der Härte wird jedoch nicht mehr erzielt.

### Wolfram (W):

Wolfram wirkt ähnlich wie Molybdän und ist ein starker Carbidbildner und Mischkristallverfestiger, jedoch pro Masseneinheit weniger effektiv als Molybdän. Daher kommt Wolfram lediglich in Kombination mit Molybdän zum Einsatz und kann dann in Gehalten bis zu 10 Masse-% vorliegen. Bevorzugt ist es, Wolfram in Gehalten von 1.0 bis 6.0 Masse-% einzusetzen, weil sich Wolfram in diesen Konzentrationen positiv zur Stabilisierung von Carbiden der Formel M₆C auswirkt.

Im Hinblick auf das gleichzeitige Vorliegen von Molybdän und Wolfram in einer Legierung nach der Erfindung ist es besonders günstig, wenn eine Summe (in Masse-%) von (Molybdän + 0.5×Wolfram) mehr als 12.0 % beträgt. Ist diese Bedingung erfüllt, so kann ein Anteil an Carbiden in der Nickelbasislegierung auf 20 Volumen-% und mehr eingestellt werden, was hohe Härtewerte der Legierung erbringt.

### Niob (Nb):

Dieses Element ist ebenfalls ein starker Carbidbildner und kann in Gehalten bis 3.0 Masse-% zulegiert werden, um eine Carbidbildung zu unterstützen. Bei höheren Gehalten an Niob als 1.5 Masse-% können Carbide des Typs MC besonders stabilisiert werden; Niob ist dann allerdings teilweise gebunden und steht dann nur noch teilweise zum Aufbau von γ'-Phase zur Verfügung (bzw. Substitution von AI in der γ'-Phase).

Deswegen wird bei Zulegieren von Niob eine Konzentration dieses Elementes von 0.2 bis 1.5 Masse-% bevorzugt.

### Aluminium (AI):

Aluminium kommt eine wichtige Bedeutung zu, da dieses Element für die Bildung von γ'-Phase wesentlich ist. In diesem Zusammenhang hat sich gezeigt, dass Aluminiumgehalte von zumindest 2.5 Masse-% notwendig sind, um einen Werkstoff mit der gewünscht hohen Härte zu erhalten. Höhere Gehalte als 6.0 Masse-% Aluminium können zu einer Legierung führen, in der die Matrix aus γ'-Phase besteht, was im Rahmen der Erfindung unerwünscht ist. In der Praxis haben sich Aluminiumgehalte von 3.0 bis 5.0 Masse-% besonders bewährt.

### Eisen (Fe):

Um bei der Herstellung einer erfindungsgemäßen Legierung Niob einzubringen, werden hauptsächlich FeNb-Legierungen verwendet. Eisen wird dadurch zu einem Bestandteil der Legierung und kann in Gehalten bis 20.0 Masse-% vorgesehen sein. Da höhere Konzentrationen an Eisen einerseits die Bildung von γ'-Phase unterdrücken und andererseits die Bildung von Carbiden des Typs M₂₃C₆ fördern, sind Eisengehalte von 1.5 bis 5.0 Masse-% günstig.

### Cobalt (Co):

Cobalt kann in Konzentrationen bis zu 4.0 Masse-% einer erfindungsgemäßen Legierung die Löslichkeit von Aluminium herabsetzen und deswegen zu einem verbesserten Ausscheidungsverhalten der γ'-Phase führen.

### Titan (Ti):

Titan kann in Gehalten bis zu 3.0 Masse-% vorgesehen sein und dient in diesen Konzentrationsbereichen neben einer Carbidbildung der Ausbildung einer γ'-Phase. Größere Konzentrationen als 3.0 Masse-% bewirken bevorzugt eine Bildung unerwünschter η-Phase.

### Hafnium (Hf):

Hafnium kann zur Substitution von Aluminium in der γ'-Phase eingesetzt werden und in diesem Fall in Gehalten bis 1.5 Masse-% vorliegen.

### Tantal (Ta):

Tantal wirkt als carbidbildendes Element und kann in Gehalten bis zu 2.0 Masse-% vorgesehen sein.

### Zirkon (Zr):

Zirkon erweist sich in Gehalten bis 0.5 Masse-% als wirksam, um eine Bildung von Karbidfilmen an den Komgrenzen zu vermeiden.

### Vanadium (V):

Vanadium ist ein stark carbid bildendes Element und kann zum Zwecke einer Carbidbildung in Gehalten bis 3.0 Masse-% vorgesehen sein.

### Bor (B):

Wahlweise kann Bor in Gehalten bis 0.1 Masse-%, insbesondere von 0.001 bis 0.02 Masse-%, vorhanden sein. Bor kann durch die Bildung von Boriden positiv zur Härte einer Legierung beitragen. Eine Präsenz von Bor bewirkt im Übrigen eine Feinung des γ-Korns der Matrix.

### Nickel (Ni):

Nickel bildet die Basis der Legierung bzw. liegt in der größten Konzentration vor und bildet die Matrix aus γ-Phase.

Eine erfindungsgemäße Legierung enthält weiter herstellungsbedingte Verunreinigungen, wie Schwefel, Phosphor, Stickstoff und/oder Sauerstoff in einem dem Fachmann bekannten üblichen Ausmaß.

Das weitere Ziel der Erfindung wird durch ein Verfahren zur Herstellung eines Gegenstandes aus einer Nickelbasislegierung, wobei in einem ersten Schritt eine Schmelze enthaltend (in Masse-%)

| | | | |
|---|---|---|---|
| 0.5 | bis | 1.8 % | Kohlenstoff |
| | bis | 3.0 % | Mangan |
| 6.0 | bis | 25.0 % | Chrom |
| 8.0 | bis | 18.0 % | Molybdän |
| | bis | 10.0 % | Wolfram |
| | bis | 3.0 % | Niob |
| 2.5 | bis | 6.0 % | Aluminium |
| | bis | 20.0 % | Eisen |
| | bis | 4.0 % | Cobalt |
| | bis | 3.0 % | Titan |
| | bis | 1.5% | Hafnium |
| | bis | 2.0 % | Tantal |
| | bis | 0.5 % | Zirkon |
| | bis | 3.0 % | Vanadium, |

Rest Nickel und Verunreinigungen, zu einem Pulver verdüst wird, wonach in einem zweiten Schritt aus dem Pulver ein kompakter Gegenstand geformt wird, wonach in einem dritten Schritt der kompakte Gegenstand einer Glühung im Temperaturbereich zwischen Lösungstemperatur von γ'-Phase und Solidustemperatur der Nickelbasislegierung unterworfen wird, worauf der Gegenstand in einem vierten Schritt ausscheidungsgehärtet wird, erreicht.

Die verfahrensmäßig erzielten Vorteile sind vor allem darin zu sehen, dass ein Gegenstand aus einer Nickelbasislegierungen bereitgestellt werden kann, welcher hochtemperaturbeständig und hochfest ist und gleichzeitig ein im Wesentlichen homogenes Gefüge über einen Querschnitt des Vollmaterials aufweist. Dabei ist es wichtig, dass die erfindungsgemäß zusammengesetzte Schmelze in einem ersten Schritt zu einem Pulver verdüst wird, weil durch die damit einhergehende rasche Erstarrung Seigerungen bzw. Entmischungen unterbunden und vorzugsweise eutektische Carbide homogen und fein aus der Schmelze ausgeschieden werden. Anschließend wird das so erstellte Pulver zu einem kompakten Gegenstand geformt, so dass ein isotropes Vollmaterial für weitere Wärmebehandlungen zur Verfügung steht. Im vorgesehenen dritten Schritt erfolgt eine Einformung der Carbide durch eine Glühung im Temperaturbereich zwischen Lösungstemperatur von γ'-Phase und Solidustemperatur. Dabei zerfällt das eventuell vorhandene Carbidnetzwerk und es werden überwiegend globulare Carbide gebildet, welche anteilig zur erzielten Härte beitragen. Zudem wird allfällig vorhandene γ'-Phase zumindest größtenteils aufgelöst und der Werkstoff homogenisiert. Dass das eingesetzte Vollmaterial im Wesentlichen homogen ist, ist eine Voraussetzung dafür, dass nach der Glühung ein Gegenstand mit isotropen Eigenschaften erhalten wird. Wahlweise kann der Gegenstand vor und/oder nach der Glühung einer Warmumformung, beispielsweise einem Walzen, unterworfen werden. Ebenso versteht sich für den Fachmann, dass der Gegenstand nach der Glühung abgeschreckt werden kann, beispielsweise mit Wasser, Öl oder durch Anströmen mit Luft. Der Gegenstand wird einer Ausscheidungshärtung unterzogen, bei der γ'-Phase ausgeschieden wird. Diese ist ebenfalls homogen verteilt und trägt in einem Ausmaß ähnlich jenem der globularen Carbide zur Härte bei.

Unter Berücksichtigung der oben dargelegten Einzel- und Summenwirkungen der Elemente einer erfindungsgemäßen Legierung, kann es im Hinblick auf günstige Eigenschaften des Gegenstandes von Vorteil sein, wenn in der Schmelze (in Masse-%)
0.6 bis 1.2 % Kohlenstoff und/oder
10 bis 18 % Chrom und/oder
mehr als 10.0 % Molybdän und/oder
1.0 bis 6.0 % Wolfram und/oder
0.2 bis 1.5 % Niob und/oder
3.0 bis 5.0 % Aluminium und/oder
1.5 bis 5.0 % Eisen und/oder
bis 0.1 %, vorzugsweise 0.001 bis 0.02 %, Bor vorliegen
und/oder ein Anteil (in Masse-%) an (Molybdän + 0.5 Wolfram) mehr als 12.0 % beträgt.

Bevorzugt ist es, das Pulver durch heißisostatisches Pressen bei einer Temperatur von zumindest 1000 °C und einem Druck von zumindest 900 bar zu kompaktieren, um einen im Wesentlichen dichten Gegenstand zu erhalten, so dass bei den nachfolgenden Wärmebehandlungen durch Poren verursachte Schäden minimiert sind.

Wenn eine Glühung zur Einformung der Carbide im Temperaturbereich von 1120 °C bis 1280 °C durchgeführt wird, kann vollständige Einformung der Carbide in moderaten Zeiten erreicht werden. Besonders bevorzugt ist es, wenn der zweite und der dritte Schritt durch heißisostatisches Pressen bei einer Temperatur von mehr als 1120 °C für mehr als vier Stunden gleichzeitig durchgeführt wird. Dabei wird ausgenützt, dass das Pulver bzw. der kompaktierte Gegenstand beim Heißisostatischen Pressen bereits auf hoher Temperatur ist und nicht gesondert aufgeheizt werden muss. Anders ausgedrückt: Zweiter und dritter Schritt können kombiniert werden, ohne dass der Gegenstand zwischen diesen Schritten abgekühlt und aufgeheizt werden muss.

Um eine günstige Durchhärtung zu erreichen, erfolgt das Ausscheidungshärten bevorzugt durch ein zumindest einstündiges Auslagern des Gegenstandes bei einer Temperatur von 700 bis 950 °C und anschließendes Abkühlen desselben. Für den Fachmann ist klar, dass dieser Schritt auch mehrmalig durchgeführt werden kann, wobei ab dem zweiten Auslagern die Temperaturen variabel gewählt werden können.

Das weitere Ziel der Erfindung, ein Werkzeug aus einer Nickelbasislegierung, insbesondere Schneidwerkzeug oder thermisch hochbelastetes Werkzeug, anzugeben, welches eine hohe Härte aufweist, wird durch Anspruch 22 erreicht. Ein erfindungsgemäßes Werkzeug ist vorteilhaft bei Temperaturen von mehr als 700 °C einsetzbar und weist gleichzeitig eine hohe Härte bzw. eine hohe Verschleißfestigkeit auf. Somit kann es insbesondere bei Anwendungen, bei welchen ein Werkzeug in hohem Maße abrasiv beansprucht wird, wie bei einem Schneiden oder Umformen, zum Einsatz kommen.

Das Ziel der Erfindung ein homogenes Vormaterial zur Herstellung von Werkzeugen, aus einer Nickelbasislegierung, insbesondere Schneidwerkzeug oder thermisch hochbelastetes Werkzeug, anzugeben, wird durch ein Vormaterial zur Herstellung von Werkzeugen, insbesondere Schneidwerkzeugen und thermisch hochbelastete Umformwerkzeugen, enthaltend

| | | | |
|---|---|---|---|
| 0.5 | bis | 1.8% | Kohlenstoff |
| | bis | 3.0 % | Mangan |
| 6.0 | bis | 25.0 % | Chrom |
| 8.0 | bis | 18.0 % | Molybdän |
| | bis | 10.0 % | Wolfram |
| | bis | 3.0 % | Niob |
| 2.5 | bis | 6.0 % | Aluminium |
| | bis | 20.0 % | Eisen |
| | bis | 4.0 % | Cobalt |
| | bis | 3.0 % | Titan |
| | bis | 1.5 % | Hafnium |
| | bis | 2.0 % | Tantal |
| | bis | 0.5 % | Zirkon |
| | bis | 3.0 % | Vanadium, |

Rest Nickel und herstellungsbedingte Verunreinigungen, wobei globulare Metallcarbide in einem Anteil von zumindest 10 Volumen-% vorliegen, erreicht.

Der Vorteil eines derartigen Vormaterials zur Herstellung von Werkzeugen liegt insbesondere darin, dass homogenes Vormaterial zur Verfügung gestellt wird, welches mit geringem Aufwand endabmessungsnah herstellbar bzw. infolge moderater Härte auf Endabmessung des Werkzeugs bearbeitbar ist. Um dem herausgearbeiteten Werkzeug schließlich höchste Härte zu verleihen, braucht dieses lediglich einer Aushärtung unterworfen werden.

Im Folgenden ist die Erfindung anhand mehrer Beispiele noch weitergehend dargestellt.

Die Figuren zeigen:
Figur 1a: Ein Gefügebild einer erfindungsgemäßen Legierung A;
Figur 1b : Die Abhängigkeit der Härte einer Legierung A von der Auslagerungsdauer;
Figur 2a: Ein Gefügebild einer erfindungsgemäßen Legierung B;
Figur 2b: Die Abhängigkeit der Härte einer Legierung B von der Auslagerungsdauer.

Pulver aus Legierungen A, B,C und D, deren Zusammensetzungen aus Tabelle 1 ersichtlich sind, wurden jeweils durch Gasverdüsung einer entsprechenden Metallschmelze erstellt und die Pulver bei 1150 °C und einem Druck von 1000 bar heißisostatisch zu Vollmaterial kompaktiert. Die so erstellten Gegenstände wurden anschließend jeweils für zwei Stunden einer Glühung bei 1250 °C und einem nachfolgenden Abschrecken unterworfen. Anschließend wurden die Legierungen bei 800 bzw. 900 °C ausgehärtet. Nach Abkühlen auf Raum- bzw. Umgebungstemperatur wurden die Gegenstände aus Legierungen A bis D untersucht.

**Tabelle 1: Chemische Zusammensetzungen von erfindungsgemäßen Legierungen A bis D (Angaben in Masse-%).**

| Element | Legierung A | Legierung B | Legierung C | Legierung D |
|---|---|---|---|---|
| C [%] | 1.04 | 0.95 | 0.8 | 0.7 |
| Mn [%] | 2.6 | 2.7 | 1.6 | --- |
| Cr [%] | 13.1 | 20.0 | 21.4 | 21.9 |
| Mo [%] | 13.0 | 14.7 | 14.0 | 12.9 |
| W [%] | 3.1 | 4.5 | 4.0 | 2.9 |
| Nb [%] | --- | --- | 0.3 | --- |
| Al [%] | 3.8 | 4.1 | 2.7 | 3.1 |
| Fe [%] | 4.5 | 3.9 | 3.0 | 2.7 |
| Co [%] | --- | 2.8 | 2.2 | 3.3 |
| Ti [%] | --- | --- | --- | 2.2 |
| Ni [%] | Rest | Rest | Rest | Rest |

Gefügeuntersuchungen zeigten, dass jeweils ein homogenes Gefüge bestehend aus einer Nickelmatrix (γ-Matrix) und in dieser homogen verteilte globulare Metallcarbide der Typen M₆C, M₂C und/oder M₂₃C₆ vorlagen. So zeigt beispielsweise ein Gefügebild der Legierung A vornehmlich globulare Carbide M₂C und M₆C mit einem durchschnittlichen Durchmesser von etwa 1 bis 2 µm (Figur 1a). Legierung B zeigt ebenfalls globulare Carbide, jedoch vom Typ M₆C und M₂₃C₆ (Figur 2a).

Nach einem Aushärten können erfindungsgemäße Legierungen Vickers Härten von mehr als 750 HV 5 erreichen, wie aus Tabelle 2 ersichtlich. Wie die Figuren 2a und 2b für die Legierungen A und B beispielhaft zeigen, kann durch ein Aushärten bzw. eine Ausscheidung von γ'-Phase eine Härtesteigerung von etwa 150 HV erzielt werden. Die insgesamt größte Härte wird in Legierung D erreicht, in welcher ausschließlich M₆C-Carbide vorliegen.

**Tabelle 2: Gefügeausbildung und Härte von erfindungsgemäßen Legierungen A bis D).**

| | | Legierung A | Legierung B | Legierung C | Legierung D |
|---|---|---|---|---|---|
| | M₂C | + | - | - | - |
| Gefüge | M₆C | + | + | + | + |
| | M₂₃C₆ | - | + | + | - |
| Carbidanteil [Volumen-%] | | ca. 30 | ca. 25 | ca. 22 | ca. 16 |
| Anteil γ'-Phase [Volumen-%] | | ca.50 | ca. 40 | ca. 40 | ca. 40 |
| Maximale Härte [HV 5] | | > 490 | > 650 | > 720 | > 750 |

| | | | | | |
|---|---|---|---|---|---|
| +...Phase ist vorhanden, -...Phase ist nicht vorhanden | | | | | |

Schneid- und Umformwerkzeuge aus der erfindungsgemäßen Legierung haben sich in der Praxis bei Einsatztemperaturen von mehr als 700 °C bestens bewährt.

## Patentansprüche

1. Ausscheidungsgehärtete Nickelbasislegierung, in welcher primäre Metallcarbide in einem Anteil von zumindest 10 Volumen-% vorliegen und welche (in Masse-%)
| | | | |
|---|---|---|---|
| 0.5 | bis | 1.8 % | Kohlenstoff |
| | bis | 3.0 % | Mangan |
| 6.0 | bis | 25.0 % | Chrom |
| 8.0 | bis | 18.0 % | Molybdän |
| | bis | 10.0 % | Wolfram |
| | bis | 3.0 % | Niob |
| 2.5 | bis | 6.0 % | Aluminium |
| | bis | 20.0 % | Eisen |
| | bis | 4.0 % | Cobalt |
| | bis | 3.0 % | Titan |
| | bis | 1.5 % | Hafnium |
| | bis | 2.0 % | Tantal |
| | bis | 0.5 % | Zirkon |
| | bis | 3.0 % | Vanadium, |
Rest Nickel und herstellungsbedingte Verunreinigungen enthält.

2. Nickelbasislegierung nach Anspruch 1, enthaltend (in Masse-%) 0.6 bis 1.2 % Kohlenstoff.

3. Nickelbasislegierung nach Anspruch 1 oder 2, enthaltend (in Masse-%) 10 bis 18 % Chrom.

4. Nickelbasislegierung nach einem der Ansprüche 1 bis 3, enthaltend (in Masse-%) mehr als 10.0 % Molybdän.

5. Nickelbasislegierung nach einem der Ansprüche 1 bis 4, enthaltend (in Masse-%) 1.0 bis 6.0 % Wolfram.

6. Nickelbasislegierung nach einem der Ansprüche 1 bis 5, wobei eine Summe (in Masse-%) von (Molybdän + 0.5xWolfram) mehr als 12.0 % beträgt.

7. Nickelbasislegierung nach einem der Ansprüche 1 bis 6, enthaltend (in Masse-%) 0.2 bis 1.5 % Niob.

8. Nickelbasislegierung nach einem der Ansprüche 1 bis 7, enthaltend (in Masse-%) 3.0 bis 5.0 % Aluminium.

9. Nickelbasislegierung nach einem der Ansprüche 1 bis 8, enthaltend (in Masse-%) 1.5 bis 5.0 % Eisen.

10. Nickelbasislegierung nach einem der Ansprüche 1 bis 9, enthaltend (in Masse-%) bis 0.1 %, vorzugsweise 0.001 bis 0.02 %, Bor.

11. Nickelbasislegierung nach einem der Ansprüche 1 bis 10, wobei der Anteil an Metallcarbiden zumindest 15 Volumen-%, vorzugsweise zumindest 20 Volumen-%, beträgt.

12. Nickelbasislegierung nach einem der Ansprüche 1 bis 11, wobei Metallcarbide der Formel M₆C, MC, M₂C und/oder M₂₃C₆ vorliegen.

13. Nickelbasislegierung nach Anspruch 12, wobei zumindest 50 Volumen-% der Metallcarbide in Form von M₆C vorliegen.

14. Nickelbasislegierung nach einem der Ansprüche 1 bis 13, wobei die Metallcarbide eine durchschnittliche Größe von 0.5 bis 5 µm, insbesondere 1 bis 3 µm, aufweisen.

15. Nickelbasislegierung nach einem der Ansprüche 1 bis 14, wobei ein Anteil an y'-Phase zumindest 10 Volumen-%, insbesondere 20 bis 65 Volumen-%, beträgt.

16. Verfahren zur Herstellung eines Gegenstandes aus einer Nickelbasislegierung, wobei in einem ersten Schritt eine Schmelze enthaltend (in Masse-%)
| | | | |
|---|---|---|---|
| 0.5 | bis | 1.8 % | Kohlenstoff |
| | bis | 3.0 % | Mangan |
| 6.0 | bis | 25.0 % | Chrom |
| 8.0 | bis | 18.0 % | Molybdän |
| | bis | 10.0 % | Wolfram |
| | bis | 3.0 % | Niob |
| 2.5 | bis | 6.0 % | Aluminium |
| | bis | 20.0 % | Eisen |
| | bis | 4.0 % | Cobalt |
| | bis | 3.0 % | Titan |
| | bis | 1.5 % | Hafnium |
| | bis | 2.0 % | Tantal |
| | bis | 0.5 % | Zirkon |
| | bis | 3.0 % | Vanadium, |
Rest Nickel und Verunreinigungen, zu einem Pulver verdüst wird, wonach in einem zweiten Schritt aus dem Pulver ein kompakter Gegenstand geformt wird, wonach in einem dritten Schritt der kompakte Gegenstand einer Glühung im Temperaturbereich zwischen Lösungstemperatur von γ'-Phase und Solidustemperatur der Nickelbasislegierung unterworfen wird, worauf der Gegenstand in einem vierten Schritt ausscheidungsgehärtet wird.

17. Verfahren nach Anspruch 16, wobei in der Schmelze (in Masse-%)
0.6 bis 1.2 % Kohlenstoff und/oder
10 bis 18 % Chrom und/oder
mehr als 10.0 % Molybdän und/oder
1.0 bis 6.0 % Wolfram und/oder
0.2 bis 1.5 % Niob und/oder
3.0 bis 5.0 % Aluminium und/oder
1.5 bis 5.0 % Eisen und/oder
bis 0.1 %, vorzugsweise 0.001 bis 0.02 %, Bor vorliegen
und/oder ein Anteil (in Masse-%) an (Molybdän + 0.5xWolfram) mehr als 12.0 %
beträgt.

18. Verfahren nach Anspruch 16 oder 17, wobei das Pulver durch heißisostatisches Pressen bei einer Temperatur von zumindest 1000 °C und einem Druck von zumindest 900 bar kompaktiert wird.

19. Verfahren nach einem der Ansprüche 17 bis 19, wobei die Glühung im Temperaturbereich von 1120 °C bis 1280 °C durchgeführt wird.

20. Verfahren nach einem der Ansprüche 16 bis 19, wobei der zweite und der dritte Schritt durch heißisostatisches Pressen bei einer Temperatur von mehr als 1120 °C für mehr als vier Stunden gleichzeitig durchgeführt wird.

21. Verfahren nach einem der Ansprüche 16 bis 19, wobei das Ausscheidungshärten durch ein zumindest einstündiges Auslagern des Gegenstandes bei einer Temperatur von 700 bis 950 °C und anschließendes Abkühlen des Gegenstandes erfolgt.

22. Werkzeug, insbesondere Schneidwerkzeug oder thermisch hochbelastetes Umformwerkzeug, bestehend aus einer Nickelbasislegierung gemäß einem der Ansprüche 1 bis 15.

23. Vormaterial zur Herstellung von Werkzeugen, insbesondere Schneidwerkzeugen oder thermisch hochbelasteten Umformwerkzeugen, enthaltend
| | | | |
|---|---|---|---|
| 0.5 | bis | 1.8 % | Kohlenstoff |
| | bis | 3.0 % | Mangan |
| 6.0 | bis | 25.0 % | Chrom |
| 8.0 | bis | 18.0 % | Molybdän |
| | bis | 10.0 % | Wolfram |
| | bis | 3.0 % | Niob |
| 2.5 | bis | 6.0 % | Aluminium |
| | bis | 20.0 % | Eisen |
| | bis | 4.0 % | Cobalt |
| | bis | 3.0 % | Titan |
| | bis | 1.5 % | Hafnium |
| | bis | 2.0 % | Tantal |
| | bis | 0.5 % | Zirkon |
| | bis | 3.0 % | Vanadium, |
Rest Nickel und herstellungsbedingte Verunreinigungen, wobei globulare Metallcarbide in einem Anteil von zumindest 10 Volumen-% vorliegen.

## Claims

1. Precipitation hardened nickel based alloy, wherein primary metal carbides are present with a proportion of at least 10 % by volume, and which contains (in % by mass)
| | | | | |
|---|---|---|---|---|
| 0.5 | to | 1.8 % | of | carbon |
| | up to | 3.0 % | of | manganese |
| 6.0 | to | 25.0 % | of | chromium |
| 8.0 | to | 18.0 % | of | molybdenum |
| | up to | 10.0 % | of | tungsten |
| | up to | 3.0 % | of | niobium |
| 2.5 | to | 6.0 % | of | aluminium |
| | up to | 20.0 % | of | iron |
| | up to | 4.0 % | of | cobalt |
| | up to | 3.0 % | of | titanium |
| | up to | 1.5 % | of | hafnium |
| | up to | 2.0 % | of | tantalum |
| | up to | 0.5 % | of | zirconium |
| | up to | 3.0 % | of | vanadium, |
the rest being nickel and production conditioned impurities.

2. Nickel based alloy according to claim 1, which contains (in % by mass) 0.6 to 1.2 % of carbon.

3. Nickel based alloy according to claim 1 or 2, which contains (in % by mass) 10 to 18 % of chromium.

4. Nickel based alloy according to any of claims 1 to 3, which contains (in % by mass) more than 10.0 % of molybdenum.

5. Nickel based alloy according to any of claims 1 to 4, which contains (in % by mass) 1.0 to 6.0 % of tungsten.

6. Nickel based alloy according to any of claims 1 to 5, wherein a sum (in % by mass) of (molybdenum + 0.5 x tungsten) amounts to more than 12.0 %.

7. Nickel based alloy according to any of claims 1 to 6, which contains (in % by mass) 0.2 to 1.5 % of niobium.

8. Nickel based alloy according to any of claims 1 to 7, which contains (in % by mass) 3.0 to 5.0 % of aluminium.

9. Nickel based alloy according to any of claims 1 to 8, which contains (in % by mass) 1.5 to 5.0 % of iron.

10. Nickel based alloy according to any of claims 1 to 9, which contains (in % by mass) up to 0.1 %, preferably 0.001 to 0.02 %, of boron.

11. Nickel based alloy according to any of claims 1 to 10, wherein the proportion of metal carbides amounts to at least 15 % by volume, preferably to at least 20 % by volume.

12. Nickel based alloy according to any of claims 1 to 11, wherein metal carbides of the formula M₆C, MC, M₂C and/or M₂₃C₆ are present.

13. Nickel based alloy according to claim 12, wherein at least 50 % by volume of the metal carbides are present in the form of M₆C.

14. Nickel based alloy according to any of claims 1 to 13, wherein the metal carbides have an average size of 0.5 to 5 µm, particularly of 1 to 3 µm.

15. Nickel based alloy according to any of claims 1 to 14, wherein a fraction of a γ'-phase amounts to at least 10 % by volume, particularly to 20 to 65 % by volume.

16. Process for producing an object from a nickel based alloy, wherein, in a first step, a melt containing (in % by mass)
| | | | | |
|---|---|---|---|---|
| 0.5 | to | 1.8 % | of | carbon |
| | up to | 3.0 % | of | manganese |
| 6.0 | to | 25.0 % | of | chromium |
| 8.0 | to | 18.0 % | of | molybdenum |
| | up to | 10.0 % | of | tungsten |
| | up to | 3.0 % | of | niobium |
| 2.5 | to | 6.0 % | of | aluminium |
| | up to | 20.0 % | of | iron |
| | up to | 4.0 % | of | cobalt |
| | up to | 3.0 % | of | titanium |
| | up to | 1.5 % | of | hafnium |
| | up to | 2.0 % | of | tantalum |
| | up to | 0.5 % | of | zirconium |
| | up to | 3.0 % | of | vanadium, |
the rest being nickel and production conditioned impurities, is atomised to a powder, after which, in a second step, a compact object is formed from the powder, after which, in a third step, the compact object is subjected to annealing within a range of temperature between the solution temperature of the γ'-phase and the solidus temperature of the nickel based alloy, and the object is precipitation hardened thereafter in a fourth step.

17. Process according to claim 16, wherein in a melt (in % by mass)
0.6 to 1.2 % of carbon and/or
10 to 18 % of chromium and/or
more than 10 % of molybdenum and/or
1.0 to 6.0 of tungsten and/or
0.2 to 1.5 of niobium and/or
3.0 to 5.0 % of aluminium and/or
1.5 to 5.0 % of iron and/or
up to 0.1 %, preferably 0.001 to 0.02 % of boron are present
and/or a fraction (in % by mass) of (molybdenum + 0.5 x tungsten) amounts to more than 12.0 %.

18. Process according to claim 16 or 17, wherein the powder is compacted by hot-isostatic compaction at a temperature of at least 1000°C and a pressure of at least 900 bar.

19. Process according to any of claims 17 to 19, wherein annealing is carried out in a temperature range of 1120°C to 1280°C.

20. Process according to any of claims 16 to 19, wherein the second and the third step are carried out simultaneously by hot-isostatic compaction at a temperature of more than 1120°C during more than four hours.

21. Process according to any of claims 16 to 19, wherein precipitation hardening is effected by ageing the object during at least one hour at a temperature of 700 to 950°C and subsequent cooling the object.

22. Tool, particularly cutting tool or thermally highly loaded transforming tool, which consists of a nickel based alloy according to any of claims 1 to 15.

23. Starting material for producing tools, particularly cutting tools or thermally highly loaded transforming tools, which contains
| | | | | |
|---|---|---|---|---|
| 0.5 | to | 1.8 % | of | carbon |
| | up to | 3.0 % | of | manganese |
| 6.0 | to | 25.0 % | of | chromium |
| 8.0 | to | 18.0 % | of | molybdenum |
| | up to | 10.0 % | of | tungsten |
| | up to | 3.0 % | of | niobium |
| 2.5 | to | 6.0 % | of | aluminium |
| | up to | 20.0 % | of | iron |
| | up to | 4.0 % | of | cobalt |
| | up to | 3.0 % | of | titanium |
| | up to | 1.5 % | of | hafnium |
| | up to | 2.0 % | of | tantalum |
| | up to | 0.5 % | of | zirconium |
| | up to | 3.0 % | of | vanadium, |
the rest being nickel and production conditioned impurities, globular metal carbides being present in a proportion of at least 10 % by volume.

## Revendications

1. Alliage de nickel trempé par précipitation, dans lequel des carbures primaires de métal sont présents à une fraction d'au moins 10 % volumétriques, et qui comprend (en % de masse)
| | | | | |
|---|---|---|---|---|
| 0,5 | à | 1,8 % | de | carbone |
| | jusqu'à | 3,0 % | de | manganèse |
| 6,0 | à | 25,0 % | de | chrome |
| 8,0 | à | 18,0 % | de | molybdène |
| | jusqu'à | 10,0 % | de | tungstène |
| | jusqu'à | 3,0 % | de | niobium |
| 2,5 | à | 6,0 % | d' | aluminium |
| | jusqu'à | 20,0 % | de | fer |
| | jusqu'à | 4,0 % | de | cobalt |
| | jusqu'à | 3,0 % | de | titane |
| | jusqu'à | 1,5 % | d' | hafnium |
| | jusqu'à | 2,0 % | de | tantale |
| | jusqu'à | 0,5 % | de | zircon |
| | jusqu'à | 3,0 % | de | vanadium, |
le reste étant de nickel et des impuretés consécutives à la fabrication.

2. Alliage de nickel selon la revendication 1, qui comprend (en % de masse) 0,6 à 1,2 % de carbone.

3. Alliage de nickel selon la revendication 1 ou 2, qui comprend (en % de masse) 10 à 18 % de chrome.

4. Alliage de nickel selon une quelconque des revendications 1 à 3, qui comprend (en % de masse) plus de 10,0 de molybdène.

5. Alliage de nickel selon une quelconque des revendications 1 à 4, qui comprend (en % de masse) 1,0 à 6,0 % de tungstène.

6. Alliage de nickel selon une quelconque des revendications 1 à 5, dans lequel une somme (en % de masse) de (molybdène + 0,5 x de tungstène) se monte à plus de 12,0 %.

7. Alliage de nickel selon une quelconque des revendications 1 à 6, qui comprend (en % de masse) 0,2 à 1,5 de niobium.

8. Alliage de nickel selon une quelconque des revendications 1 à 7, qui comprend (en % de masse) 3,0 à 5,0 % d'aluminium.

9. Alliage de nickel selon une quelconque des revendications 1 à 8, qui comprend (en % de masse) 1,5 à 5,0 de fer.

10. Alliage de nickel selon une quelconque des revendications 1 à 9, qui comprend (en % de masse) jusqu'à 0,1%, de préférence 0,001 à 0,02%, de bore.

11. Alliage de nickel selon une quelconque des revendications 1 à 10, dans lequel la fraction des carbures de métal se monte à au moins 15 % volumétriques, de préférence à au moins 20 % volumétriques.

12. Alliage de nickel selon une quelconque des revendications 1 à 11, dans lequel des carbures de métal selon la formule M₆C, MC, M₂C et/ou M₂₃C₆ sont présents.

13. Alliage de nickel selon la revendication 12, dans lequel au moins 50 % volumétriques des carbures de métal sont présents en forme de M₆C.

14. Alliage de nickel selon une quelconque des revendications 1 à 13, dans lequel les carbures de métal ont une grandeur moyenne de 0,5 à 5 µm, particulièrement d' 1 à 3 µm.

15. Alliage de nickel selon une quelconque des revendications 1 à 14, dans lequel une fraction d'une phase y' se monte à au moins 10 % volumétriques, particulièrement 20 à 65 % volumétriques.

16. Procédé de fabrication d'un objet d'un alliage de nickel, dans lequel on atomise, dans une première étape, une fonte, qui comprend
| | | | | |
|---|---|---|---|---|
| 0,5 | à | 1,8 % | de | carbone |
| | jusqu'à | 3,0 % | de | manganèse |
| 6,0 | à | 25,0 % | de | chrome |
| 8,0 | à | 18,0 % | de | molybdène |
| | jusqu'à | 10,0 % | de | tungstène |
| | jusqu'à | 3,0 % | de | niobium |
| 2,5 | à | 6,0 % | d' | aluminium |
| | jusqu'à | 20,0 % | de | fer |
| | jusqu'à | 4,0 % | de | cobalt |
| | jusqu'à | 3,0 % | de | titane |
| | jusqu'à | 1,5 % | d' | hafnium |
| | jusqu'à | 2,0 % | de | tantale |
| | jusqu'à | 0,5 % | de | zircon |
| | jusqu'à | 3,0 % | de | vanadium, |
le reste étant de nickel et des impuretés, à un poudre, après quoi, dans une deuxième étape, on forme un objet compact dudit poudre, après quoi, dans une troisième étape, on l'objet compact est soumis à un recuit dans une domaine de température entre la température de solution de la phase γ' et la température solidus de l'alliage de nickel, après quoi l'objet, dans une quatrième étape, est trempé par précipitation.

17. Procédé selon la revendication 16, dans lequel
0,6 à 1,2 % de carbone et/ou
10 à 18 % de chrome et/ou
plus de 10 % de molybdène et/ou
1,0 à 6,0 de tungstène et/ou
0,2 à 1,5 de niobium et/ou
3,0 à 5,0 % d'aluminium et/ou
1,5 à 5,0 % de fer et/ou
jusqu'à 0,1 %, de préférence 0,001 à 0,02 %, de bore sont présents
et/ou qu'une fraction (en % de masse) de (molybdène + 0,5 x de tungstène) se monte à plus de 12,0 %.

18. Procédé selon la revendication 16 ou 17, dans lequel le poudre est compacté par pressage isostatique à chaud à une température d'au moins 1000°C et à une pression d'au moins 900 bar.

19. Procédé selon une quelconque des revendications 17 à 19, dans lequel le recuit est réalisé dans une domaine de température de 1120°C à 1280°C.

20. Procédé selon une quelconque des revendications 16 à 19, dans lequel la deuxième et la troisième étape sont effectuées simultanément par pressage isostatique à chaud à une température de plus de 1120°C pendant plus de quatre heures.

21. Procédé selon une quelconque des revendications 16 à 19, dans lequel la trempe par précipitation est réalisée par une précipitation d'au moins une heure de l'objet à une température de 700 à 950°C et un refroidissement subséquent de l'objet.

22. Outil, particulièrement outil de coupe ou outil de formage thermiquement fortement sollicité, consistant d'un alliage de nickel selon une quelconque des revendications 1 à 15.

23. Prématière pour la fabrication des outils, particulièrement des outils de coupe ou des outils de formage thermiquement fortement sollicités, qui contient
| | | | | |
|---|---|---|---|---|
| 0,5 | à | 1,8 % | de | carbone |
| | jusqu'à | 3,0 % | de | manganèse |
| 6,0 | à | 25,0 % | de | chrome |
| 8,0 | à | 18,0 % | de | molybdène |
| | jusqu'à | 10,0 % | de | tungstène |
| | jusqu'à | 3,0 % | de | niobium |
| 2,5 | à | 6,0 % | d' | aluminium |
| | jusqu'à | 20,0 % | de | fer |
| | jusqu'à | 4,0 % | de | cobalt |
| | jusqu'à | 3,0 % | de | titane |
| | jusqu'à | 1,5 % | d' | hafnium |
| | jusqu'à | 2,0 % | de | tantale |
| | jusqu'à | 0,5 % | de | zircon |
| | jusqu'à | 3,0 % | de | vanadium, |
le reste étant de nickel et des impuretés consécutives à la fabrication, où des carbures globulaires de métal sont présents à une proportion d'au moins 10 % volumétriques.
